# EUROPÄISCHE PATENTANMELDUNG

(11) **EP 1 835 044 A1**
(43) Veröffentlichungstag der Anmeldung: **19.09.2007**
(21) Anmeldenummer: 07005138.8
(22) Anmeldetag: 13.03.2007
(51) Int. Cl.: C22C 47/08, C22C 47/12, B22D 19/02

(54) **Bauteil auf der Basis eines Hybridwerkstoffes**

(30) Priorität: 14.03.2006 DE 20604118 U
(71) Anmelder: Institut für Umformtechnik Universität Stuttgart, 70174 Stuttgart (DE)
(72) Erfinder: Liewald, Mathias, Prof.,Dr., 70190 Stuttgart (DE); Unseld, Peter, 88677 Markdorf (DE)
(74) Vertreter: Rumrich, Gabriele

(57) **Zusammenfassung**

Die Erfindung betrifft ein Bauteil auf der Basis eines Hybridwerkstoffes. Der Hybridwerkstoff besteht aus wenigstens zwei Komponenten, wobei mindestens eine erste Komponente eine Matrixkomponente aus einem ersten metallischen Werkstoff, und mindestens eine zweite Komponente eine Charakterisierungskomponente ist, wobei die Charakterisierungskomponente vollständig oder teilweise aus einem zweiten metallischen Werkstoff besteht.

## Beschreibung

Die Erfindung betrifft ein Bauteil auf der Basis eines Hybridwerkstoffes, welcher aus wenigstens zwei Komponenten besteht, wobei mindestens eine Komponente eine metallische Matrix ist.

Aus WO 2005/052199 A1 ist ein Verfahren zur Herstellung eines Bauteils mit metallischer Matrix und Verstärkung durch Fasern oder Partikel bekannt. Dabei wird zuerst ein Halbzeug hergestellt, in welchem die Fasern oder Partikel und der metallische Verbundwerkstoff enthalten sind. Anschließend erfolgt die Formgebung durch thixotrope Formgebung in einem Werkzeug bei einer Temperatur oberhalb der Solidustemperatur und unterhalb der Liquidustemperatur des metallischen Matrixwerkstoffes. Zur Faserverstärkung des Matrixwerkstoffes werden Fasern verwendet, die aus Kohlenstoff, Siliziumkarbid, Aluminiumoxid oder Mullit bestehen. Die Beschädigung dieser Fasern und Partikel soll mit der erfindungsgemäßen Lösung verhindert werden.
Nachteil dieser Lösung ist das aufwendige Herstellen des Halbzeuges.
Aus DE 198 45 622 A1 wird ein Halbzeug und ein Verfahren zu dessen Herstellung beschrieben, das aus metallischen Fasern gebildet ist, die in eine Matrix eingebettet sind, deren Schmelztemperatur niedriger ist als die Schmelztemperatur der Fasern, wobei das Matrixmaterial durch Erwärmen von den Fasern trennbar ist. Als Matrixmaterial finden Wachse, Paraffine, Kunstfette usw. Anwendung, die einen niedrigen Schmelzpunkt aufweisen. Das Trennen des Matrixmaterials von den Fasern bei bestimmten Temperaturen ist dabei für viele Anwendungsbereiche nicht vorteilhaft, daher sind diese Halbzeuge für zahlreiche Anwendungen in höheren Temperaturbereichen nicht einsetzbar.
Ein Kraftfahrzeugbauteil und Verfahren zu dessen Herstellung, mit einem in eine Metallmatrix eingebetteten anorganischer Faserwerkstoff, ist aus DE 101 15 477 A1 bekannt. Es soll damit ein Bauteil geschaffen werden, welches bei geringem Gewicht hohen Festigkeitsansprüchen genügt. Durch die Verwendung anorganischer Fasern ist das Einsatzgebiet dieses Hybridwerkstoffes jedoch begrenzt.

WO 2005/052199 A1 beschreibt ein Verfahren zur Herstellung eines Bauteils mit metallischer Matrix und Verstärkung durch Fasern oder Partikel, wobei die Fasern oder Partikel möglichst wenig durch die Metallschmelze, in die sie eingebracht werden, beschädigt werden sollen. Dazu wird zuerst ein Halbzeug hergestellt, in dem die (nichtmetallischen - anorganischen) Fasern oder Partikel und der metallische Matrixwerkstoff enthalten sind. Anschließend erfolgt das Thixoformen in einem Werkzeug oberhalb der Solidus- und unterhalb der Liquidustemperatur des metallischen Matrixwerkstoffes.

Alle vorgenannten Lösungen des Standes der Technik sind nicht geeignet, um die Bauteileigenschaften belastungsabhängig verändern zu können.

Aufgabe der Erfindung ist es, ein Bauteil auf der Basis eines Hybridwerkstoffes zu entwickeln, welches einfach herstellbar ist, die Einstellung finaler Bauteileigenschaften erlaubt, bedarfsweise entsprechend der auf das Bauteil wirkenden Einflüsse in seinen Eigenschaften veränderbar ist, sowie durch die Kombination der wenigstens zwei Komponenten hinsichtlich spezifischer Charakteristika eine Überlegenheit gegenüber den Einzelkomponenten aufweist.

Diese Aufgabe wird erfindungsgemäß mit den Merkmalen des ersten Patentanspruchs gelöst, vorteilhafte Ausgestaltungen ergeben sich aus den Unteransprüchen.

Das Bauteil auf der Basis eines Hybridwerkstoffes, welcher aus wenigstens zwei Komponenten besteht, weist erfindungsgemäß eine erste Komponente in Form einer Matrixkomponente aus einem ersten metallischen oder nicht metallischen Werkstoff und mindestens eine zweite Komponente in Form einer Charakterisierungskomponente auf, die vollständig oder teilweise aus einem zweiten metallischen Werkstoff besteht und mit der metallischen bzw. nicht metallischen Matrixkomponente zur Bildung des Hybridwerkstoffes kombiniert ist. Die Charakterisierungskomponente ist dabei in die Matrixkomponente zumindest teilweise eingebettet/infiltriert. Dabei ist es möglich, dass die Matrixkomponente mehrere Charakterisierungskomponenten miteinander verbindet, die aus gleichen oder unterschiedlichen Werkstoffen bestehen können.
Die Charakterisierungskomponenten sind in der Matrixkomponente in gleichen oder unterschiedlichen Abständen angeordnet oder können an definierten Stellen/gradiert in der Matrix/dem Bauteil eingebettet sein.
Durch die Matrixkomponente sind Belastungen/Beanspruchungen in die Charakterisierungskomponente einleitbar, wobei es ebenfalls möglich ist, dass die Matrixkomponente die Charakterisierungskomponente vor chemischen Einflüssen schützt.
Es ist möglich, eine Matrixkomponente zu verwenden, die im Bereich von Spannungsspitzen plastifizierbar ist, wodurch mechanisch induzierte Risse isoliert werden können.
Weiterhin ist es möglich, dass durch den Volumengehalt und/oder die Anordnung und/oder die Ausrichtung und/oder die Eigenschaften der Charakterisierungskomponente die mechanischen und/oder thermischen Eigenschaften des Bauteils einstellbar sind.
Ein wesentlicher Vorteil der Erfindung besteht darin, dass durch die Charakterisierungskomponente die mechanische Charakteristik des Bauteils bei statischer und/oder dynamischer und/oder thermischer Beanspruchung einstellbar ist. Damit ist es möglich, die Gebrauchseigenschaften des Bauteils definiert einzustellen, so dass diese bei sich ändernden Randbedingungen (thermisch und/ oder mechanisch) veränderbar sind. Bei Überschreitung einer bestimmten Initialschwelle durch die aufgebrachten äußeren Belastungen (Kraft, Moment, Schwingung, Temperatur) soll es damit möglich sein, die Bauteileigenschaften im Gebrauchszustand durch die Veränderungen der Eigenschaften des ersten und/oder zweiten Werkstoffs zu verändern.
Die Matrixkomponente und die Charakterisierungskomponente/en werden bevorzugt über Formgebung im teilflüssigen Zustand der Matrixkomponente miteinander kombiniert/verbunden.

Die Matrixkomponente besteht insbesondere aus Leichtmetall oder einer Leichtmetalllegierung, z.B. aus Aluminium, Magnesium, Titan, Aluminiumlegierungen, Magnesiumlegierungen oder Titanlegierung.

Dabei finden vorzugsweise Aluminium-Silizium-Legierungen oder Aluminium-Magnesium-Legierungen Anwendung, wobei selbstverständlich auch eine Vielzahl anderer Metalle/Legierungen einsetzbar sind. Bevorzugt kommen dabei Leichtmetalle und deren Legierungen in Betracht.

Die Charakterisierungskomponente kann in der Art einer Vorform ausgebildet und in die Matrixkomponente eingebunden sein.

Für die metallische Charakterisierungskomponente wird bevorzugt Stahl oder Nichteisenmetall (z.B. Titan) eingesetzt.

Die Charakterisierungskomponente kann neben den metallischen Bestandteilen weitere Bestandteile auf der Basis von Keramik, oxidischem Werkstoff, Glas, Karbon, Kunststoff oder Kombinationen der vorgenannten Werkstoffe enthalten. Die Charakterisierungskomponente kann in Form von Metallschaum, Granulaten, Partikel oder Pulver ausgebildet oder durch Rapid-Prototyping hergestellt sein. Alternativ kann die Charakterisierungskomponente in Form von zwei- oder dreidimensionalen Gelegen, Geweben, Gewirken, Gestricken, Gittern oder in Form von Stäben oder in Form von hohlen Querschnitten (z.B. in Form von Mikroröhrchen) ausgebildet sein.
Dabei ist es auch möglich, die Charakterisierungskomponente in Form unterschiedlicher textiler Halbzeugformen in das Bauteil einzubringen.
Die Oberflächen der Verstärkungskomponente können spezifische Merkmale wie beispielsweise eine Texturierung, Hinterschneidungen (Schuppen), spezifische Rauheit aufweisen, um eine kraft-, form- und stoffschlüssige Verbindung bzw. eine Kombination aus diesen mit der Matrixkomponente herzustellen.
Bevorzugt wird die Charakterisierungskomponente ein- oder mehrlagig in die Matrixkomponente eingebettet/infiltriert.

Die Charakterisierungskomponente weist vorzugsweise höhere Festigkeitseigenschaften als die Matrixkomponente auf. Dadurch ist es möglich, ein bei geringem Gewicht hochbeanspruchbares Bauteil herzustellen.

Wird beispielsweise in eine Matrixkomponente aus einer Aluminiumlegierung eine Charakterisierungskomponente aus einem mehrlagigen Gewebe aus Titan eingebettet, so wird durch die Charakterisierungskomponente die Beanspruchbarkeit des Bauteils im Vergleich zu einem Bauteil, welches nur aus dem Matrixwerkstoff besteht, wesentlich erhöht.

Weiterhin ist es möglich, dass die Charakterisierungskomponente metastabile Legierungselemente enthält oder auf der Basis metastabiler Legierungselemente ausgebildet ist (Metastabilität ist dabei eine 'schwache' Form der Stabilität. Ein metastabiler Zustand ist stabil gegen kleine Änderungen, aber instabil gegenüber größeren Änderungen. Derartige Legierungssysteme befinden sich in einem definierten Ungleichgewichtszustand).

Es ist möglich, die Charakterisierungskomponente in kontinuierlicher oder diskontinuierlicher Form ( z.B. in Atomebene, Kornebene, Partikelebene) in die Matrixkomponente einzubringen.

Die Herstellung des Bauteils auf der Basis eines Hybridwerkstoffes erfolgt durch teilflüssige Formgebung. Dabei wird der erste Werkstoff, aus welchem die Matrixkomponente besteht, in einen teilflüssigen Zustand überführt und dann die Charakterisierungskomponente darin eingebettet. Dazu erfolgt der Aufbau definierter Vorkörper/Vorformen aus Charakterisierungskomponenten (2- und 3-dimensional, definierter Volumengehalt). Dabei ist es möglich, in den Formkörper bereits Komponenten des ersten Werkstoffes, der für die Matrixkomponente verwendet wird, zu integrieren. Die Einstellung der mechanischen Charakteristik erfolgt dabei unter anderem über die Lage und den Volumengehalt der Charakterisierungskomponente.

Die Matrixkomponente wird auf einen Temperaturbereich erwärmt, in dem sie teilweise (mindestens 20%) aufgeschmolzen ist. Ein Teil der verwendeten Matrixlegierung ist also bereits schmelzflüssig, während andere Bestandteile der gleichen Legierung in der festen bzw. semi-soliden Phase sind. Nun erfolgt die Formgebung z.B. über einen modifizierten Schmiede-, Gießprozess. Die Matrixkomponente wird dabei im teilflüssigen Zustand in eine Form eingebracht, in welche vorher die Charakterisierungskomponente (z.B. als Halbzeug) definiert eingebracht wurde (evtl. ist eine Oberflächenaktivierung dieser Komponenten notwendig). Das Werkzeug ist dabei in vorteilhafter Weise beheizt; die Charakterisierungskomponente kann ebenfalls erwärmt sein.
Weiterhin ist es möglich, den Vorkörper/die Preform und die Matrixkomponente getrennt zu erwärmen, wobei die Matrixkomponente teilflüssig ist und den Vorkörper durch einen modifizierten Schmiede-, Gieß-, Fließpressprozess bzw. eine Kombination von diesen infiltriert. Auch hierbei ist es möglich, in die aus Charakterisierungskomponenten bestehende Vorform den ersten Werkstoff, aus welchem die Matrixkomponente besteht, zu integrieren und z.B. einen laminatartigen Schichtaufbau aus flächigen Charakterisierungskomponenten und Matrixwerkstoff im Rahmen der Vorform herzustellen.
Der verfahrensgemäß hergestellte Hybridwerkstoff, aus welchem das Bauteil hergestellt ist, besteht somit aus 2 oder mehreren Komponenten, die definiert miteinander kombiniert wurden.
Im Fall der Erfindung besteht das erfindungsgemäße Bauteil aus einem Hybridwerkstoff auf der Basis mindestens einer metallischen Komponente und einer weiteren Komponente mit unterschiedlichen Eigenschaften, die in dem hybriden Verbund spezifische Aufgaben übernehmen.

Mit der erfindungsgemäßen Lösung ist eine definierte Einstellung der erreichbaren mechanischen Kennwerte (Zugfestigkeit, Elastizitätsmodul) für den statischen und dynamischen Lastfall durch definierte Anordnung bzw. definierten Volumengehalt der Charakterisierungskomponente möglich. Weiterhin ist durch den Volumengehalt der Charakterisierungskomponente eine definierte Einstellung der erreichbaren thermischen Kennwerte möglich.
Darüber hinaus ist eine definierte Einstellung der Werkstoff-, Bauteilcharakteristik bei statischer/dynamischer Belastung möglich. Hierbei ist der Verlauf der Kennwerte in Abhängigkeit der Belastung bzw. der Zeit gemeint und beabsichtigt, da diese bei dem beschriebenen Bauteil einstellbar sind.

Weiterhin kann eine Änderung der mechanischen Eigenschaften im Gebrauch durch Änderung der Randbedingungen erzielt werden. Hierbei kann ein "intelligentes" Werkstoffverhalten erreicht werden, ähnlich wie bei Formgedächtnislegierungen, etc. dadurch, dass bei Überschreiten einer Initialschwelle durch die aufgebrachten äußeren Belastungen (Kraft, Moment, Schwingung, Temperatur) ist es dem Werkstoff möglich, seine Struktur und damit auch seine Eigenschaften im Gebrauchszustand zu ändern.
Mit der erfindungsgemäßen Lösung ist erstmalig ein Bauteil aus einem Hybridwerkstoff herstellbar, der eine erste Komponente in Form einer Matrixkomponente aus einem ersten metallischen Werkstoff und mindestens eine zweite Komponente in Form einer Charakterisierungskomponente, die vollständig oder teilweise aus einem zweiten metallischen Werkstoff besteht und dadurch ein Hybridbauteil zu erzeugen, welches in der Lage ist, reversible und nicht reversible Eigenschaftsänderungen (im Sinne der strukturmechanischen und thermischen Eigenschaften) bei Modifikation der Randbedingungen zu vollziehen.

Die Erfindung wird nachfolgend anhand eines Ausführungsbeispieles näher erläutert.

Es wurde ein Bauteil aus einem ersten Werkstoff aus einer Aluminium-Silizium-Legierung als Matrixkomponente und aus einem zweiten Werkstoff aus Titan als Charakterisierungskomponente hergestellt.
Dabei lag die Charakterisierungskomponente in Form eines Titandrahtgewebes vor. Es wurden mehrere Lagen des Titandrahtgewebes in eine Form eingelegt. Die Form wurde gemeinsam mit dieser Charakterisierungskomponente auf 400 Grad Celsius erwärmt. Parallel dazu wurde die Matrixkomponente auf 582 Grad Celsius erwärmt, so dass der Anteil der Flüssigkomponente ca. 52% betrug. Nun wurde die sich im teilflüssigen Zustand befindliche Matrixkomponente in die Form gepresst, so dass die Matrixkomponente die Charakterisierungskomponente (Lagen des Titan-Drahtgewebes) umschließt und auch durch und zwischen die Gewebelagen dringt.

Es wurde damit ein Bauteil erzeugt, welches hinsichtlich spezifischer Charakteristika eine Überlegenheit gegenüber der Matrixkomponente aufweist. Das Bauteil ist wesentlich beanspruchbarer als bei einer ausschließlichen Verwendung einer Aluminium-Silizium-Legierung oder weist beispielsweise eine signifikante Kostenreduktion gegenüber der Verwendung von ausschließlich Titan auf.
Bei Kombination der Matrixkomponente aus Stahl mit einer Charakterisierungskomponente aus Titan ist eine Veränderung der Bauteileigenschaften bei Änderungen der Randbedingungen im Gebrauchszustand möglich. Z.B erfolgt bei dem Werkstoff Titan eine Veränderung der Gitterstruktur bei Temperaturänderung, wodurch das Bauteil sein plastisches Verformungsverhalten ändert.

Wird als Charakterisierungskomponente Stahldraht verwendet (in unterschiedlicher Halbzeugart), kommt es beispielsweise durch eine thermisch induzierte Martensitbildung zu einer Modifikation des Bauteilsverhaltens.

Insgesamt wird mit der erfindungsgemäßen Lösung ein überraschend einfach herstellbares Bauteil mit definierbaren Eigenschaften geschaffen, wobei diese Eigenschaften bei entsprechenden Belastungen des Bauteils veränderbar sein können.

## Patentansprüche

1. Bauteil auf der Basis eines Hybridwerkstoffes, welcher aus wenigstens zwei Komponenten besteht, wobei mindestens eine erste Komponente eine Matrixkomponente aus einem ersten metallischen Werkstoff, und mindestens eine zweite Komponente eine Charakterisierungskomponente ist, wobei die Charakterisierungskomponente vollständig oder teilweise aus einem zweiten metallischen Werkstoff besteht.

2. Bauteil nach Anspruch 1, **dadurch gekennzeichnet, dass** die Charakterisierungskomponente in die Matrixkomponente zumindest teilweise eingebettet ist.

3. Bauteil nach Anspruch 1 oder 2, **dadurch gekennzeichnet, dass** die Matrixkomponente mehrere Charakterisierungskomponenten miteinander verbindet.

4. Bauteil nach einem der Ansprüche 1 bis 3, **dadurch gekennzeichnet, dass** in die Matrixkomponente eine oder mehrere Charakterisierungskomponenten eingebettet ist/sind.

5. Bauteil nach einem der Ansprüche 1 bis 4, **dadurch gekennzeichnet, dass** die Charakterisierungskomponenten aus gleichen oder unterschiedlichen Werkstoffen bestehen.

6. Bauteil nach einem der Ansprüche 1 bis 5, **dadurch gekennzeichnet, dass** Charakterisierungskomponenten in der Matrixkomponente in gleichen oder unterschiedlichen Abständen bzw. Anordnung eingebracht wird.

7. Bauteil nach einem der Ansprüche 1 bis 6, **dadurch gekennzeichnet, dass** die Charakterisierungskomponenten an definierten Stellen/gradiert in der Matrix/dem Bauteil angeordnet werden können.

8. Bauteil nach einem der Ansprüche 1 bis 7, **dadurch gekennzeichnet, dass** durch die Matrixkomponente Belastungen/Beanspruchungen in die Charakterisierungskomponente einleitbar sind.

9. Bauteil nach einem der Ansprüche 1 bis 8, **dadurch gekennzeichnet, dass** die Matrixkomponente die Charakterisierungskomponente vor chemischen Einflüssen schützt.

10. Bauteil nach einem der Ansprüche 1 bis 9, **dadurch gekennzeichnet, dass** die Matrixkomponente im Bereich von Spannungsspitzen plastifizierbar sein kann.

11. Bauteil nach einem der Ansprüche 1 bis 10, **dadurch gekennzeichnet, dass** durch den Volumengehalt und/oder die Anordnung und/oder die Ausrichtung und/oder die Eigenschaften der Charakterisierungskomponente die mechanischen und/oder thermischen Eigenschaften des Bauteils einstellbar sind.

12. Bauteil nach Anspruch 11, **dadurch gekennzeichnet, dass** durch die Charakterisierungskomponente der Verlauf der mechanischen Charakteristik des Bauteils bei statischer und/oder dynamischer Beanspruchung angepasst werden kann.

13. Bauteil nach einem der Ansprüche 11 oder 12, **dadurch gekennzeichnet, dass** durch die Charakterisierungskomponente die Versagenseigenschaften des Bauteils bei statischer und/oder dynamischer Beanspruchung anpassbar sind.

14. Bauteil nach einem der Ansprüche 11 bis 13, **dadurch gekennzeichnet, dass** durch die Charakterisierungskomponente die Gebrauchseigenschaften des Bauteils einstellbar sind.

15. Bauteil nach einem der Ansprüche 11 bis 14, **dadurch gekennzeichnet, dass** durch die Charakterisierungskomponente die Eigenschaften des Bauteils während des Gebrauchs des Bauteils veränderbar einstellbar sind.

16. Bauteil nach einem der Ansprüche 1 bis 15, **dadurch gekennzeichnet, dass** Matrixkomponente und Charakterisierungskomponente über Formgebung im teilflüssigen Zustand der Matrixkomponente miteinander kombiniert sind.

17. Bauteil nach einem der Ansprüche 1 bis 16, **dadurch gekennzeichnet, dass** die Matrixkomponente aus Leichtmetall oder Leichtmetalllegierung besteht.

18. Bauteil nach Anspruch 17, **dadurch gekennzeichnet, dass** die Matrixkomponente aus Aluminium oder einer Aluminiumlegierung oder aus Magnesium oder einer Magnesiumlegierung besteht.

19. Bauteil nach Anspruch 17 oder 18, **dadurch gekennzeichnet, dass** die Matrixkomponente aus einer Aluminium-Silizium-Legierung oder einer Aluminium-Magnesium-Legierung besteht.

20. Bauteil nach einem der Ansprüche 1 bis 19, **dadurch gekennzeichnet, dass** die Charakterisierungskomponente als eine Vorform ausgebildet ist.

21. Bauteil nach einem der Ansprüche 1 bis 20, **dadurch gekennzeichnet, dass** die Charakterisierungskomponente aus Stahl oder Nichteisenmetall besteht oder Stahl oder Nichteisenmetall enthält.

22. Bauteil nach Anspruch 20, **dadurch gekennzeichnet, dass** die Charakterisierungskomponente aus Titan besteht oder Titan enthält.

23. Bauteil nach einem der Ansprüche 1 bis 22, **dadurch gekennzeichnet, dass** die Charakterisierungskomponente neben den metallischen Bestandteilen weitere Bestandteile auf der Basis von Keramik, oxidischen Werkstoff, Glas, Karbon, Kunststoff, Faserverbundwerkstoff oder Kombinationen der vorgenannten Werkstoffe enthält.

24. Bauteil nach einem der Ansprüche 1 bis 23, **dadurch gekennzeichnet, dass** die Charakterisierungskomponente in Form von Metallschaum, Granulaten, Partikel oder Pulver ausgebildet oder durch Rapid-Prototyping hergestellt ist.

25. Bauteil nach einem der Ansprüche 1 bis 24, **dadurch gekennzeichnet, dass** die Charakterisierungskomponente in Form von zwei- oder dreidimensionalen Gelegen, Geweben, Gewirken, Gestricken, Gittern oder in Form von Stäben oder in Form von hohlen Querschnitten ausgebildet ist.

26. Bauteil nach Anspruch 25, **dadurch gekennzeichnet, dass** die Charakterisierungskomponente in Form unterschiedlicher textiler Halbzeugform in das Bauteil eingebracht ist.

27. Bauteil nach Anspruch 25, **dadurch gekennzeichnet, dass** die Charakterisierungskomponente in Form von Mikroröhrchen ausgebildet ist.

28. Bauteil nach einem der Ansprüche 1 bis 27, **dadurch gekennzeichnet, dass** die Charakterisierungskomponente ein oder mehrlagig in die Matrixkomponente eingebettet/infiltriert ist.

29. Bauteil nach einem der Ansprüche 1 bis 28, **dadurch gekennzeichnet, dass** die Charakterisierungskomponente höhere Festigkeitseigenschaften als die Matrixkomponente aufweist.

30. Bauteil nach einem der Ansprüche 1 bis 29, **dadurch gekennzeichnet, dass** die Charakterisierungskomponente metastabile Legierungselemente enthält oder auf der Basis metastabiler Legierungselemente ausgebildet ist.

31. Bauteil nach einem der Ansprüche 1 bis 30, **dadurch gekennzeichnet, dass** die Charakterisierungskomponente in kontinuierlicher oder diskontinuierlicher Form eingebracht ist.

32. Bauteil nach Anspruch 31, **dadurch gekennzeichnet, dass** die Charakterisierungskomponente in kontinuierlicher oder diskontinuierlicher Atomebene, Kornebene, Partikelebene eingebracht ist.
